# EUROPÄISCHE PATENTSCHRIFT

(11) **EP 0 886 000 B1**
(45) Veröffentlichungstag und Bekanntmachung des Hinweises auf die Patenterteilung: **20.07.2005**
(21) Anmeldenummer: 98810525.0
(22) Anmeldetag: 09.06.1998
(51) Int. Cl.: D06P 5/00, D06P 1/382, D06P 1/46, C09B 62/04, C09B 62/503, C09D 11/00

(54) **Verfahren zum Bedrucken von textilen Fasermaterialien nach dem Tintenstrahldruck-Verfahren**
Process for ink jet printing textile materials
Procédé d'impression de matériaux textile par jet d'encre

(30) Priorität: 17.06.1997 CH 147597
(43) Veröffentlichungstag der Anmeldung: 23.12.1998
(73) Patentinhaber: Ciba Specialty Chemicals Holding Inc., 4057 Basel (CH)
(72) Erfinder: Lacroix, Roger, 68300 Village-Neuf (FR); Mheidle, Mickael, 68390 Sausheim (FR); Scheibli, Peter, 4103 Bottmingen (CH)

(56) Entgegenhaltungen:
- EP-A- 0 666 362
- GB-A- 2 252 335
- US-A- 4 849 770
- US-A- 4 969 951
- US-A- 5 542 972
- DATABASE WPI Section Ch, Week 198544 Derwent Publications Ltd., London, GB; Class A60, AN 1985-273488 XP002124482 & JP 60 185886 A (CANON KK), 21. September 1985 (1985-09-21)
- DATABASE WPI Section Ch, Week 199114 Derwent Publications Ltd., London, GB; Class A88, AN 1991-096910 XP002124603 & JP 03 039372 A (MITSUBISHI KASEI CORP), 20. Februar 1991 (1991-02-20)

## Beschreibung

Die vorliegende Erfindung betrifft ein Verfahren zum Bedrucken von textilen Fasermaterialien mit Reaktivfarbstoffen nach dem Tintenstrahldruck-Verfahren (Jet- und Ink-Jet-Verfahren) sowie die für dieses Verfahren verwendeten Tinten.

Tintenstrahldruck-Verfahren werden bereits seit einigen Jahren in der Textilindustrie angewendet. Diese Verfahren ermöglichen es, auf die sonst übliche Herstellung einer Druckschablone zu verzichten, so dass erhebliche Kosten- und Zeiteinsparungen erzielt werden können. Insbesondere bei der Herstellung von Mustervorlagen kann innerhalb deutlich geringerer Zeit auf veränderte Bedürfnisse reagiert werden.

Entsprechende Tintenstrahldruck-Verfahren sollten insbesondere optimale anwendungstechnische Eigenschaften aufweisen. Zu erwähnen seien in diesem Zusammenhang Eigenschaften wie die Viskosität, Stabilität, Oberflächenspannung und Leitfähigkeit der verwendeten Tinten. Ferner werden erhöhte Anforderungen an die Qualität der erhaltenen Drucke gestellt, wie z.B. bezüglich Farbstärke, Faser-Farbstoff-Bindungsstabilität sowie Nassechtheitseigenschaften. Von den bekannten Verfahren werden diese Anforderungen nicht in allen Eigenschaften erfüllt, so dass weiterhin ein Bedarf nach neuen Verfahren für den textilen Tintenstrahldruck besteht.

Gegenstand der Erfindung ist ein Verfahren zum Bedrucken von textilen Fasermaterialien nach dem Tintenstrahldruck-Verfahren, welches dadurch gekennzeichnet ist, dass man diese Fasermaterialien mit einer wässrigen Tinte bedruckt, welche
a) mindestens einen Reaktivfarbstoff der Formel worin
   R₁, R₂, R₃ und R₄ unabhängig voneinander Wasserstoff oder gegebenenfalls substituiertes C₁-C₄-Alkyl sind,
   B, ein organisches Brückenglied,
   A₁ der Rest eines mindestens eine Sufogruppe enthaltenden Monoazo-, Polyazo-, Metallkomplexazo-, Anthrachinon-, Phthalocyanin-, Formazan- oder Dioxazin-Chromophors und
   A₂ die für A₁ angegebenen Bedeutungen hat oder Wasserstoff oder gegebenenfalls substituiertes C₁-C₄-Alkyl, Phenyl oder Naphthyl ist,
   oder mindestens einen Reaktivfarbstoff der Formel worin
   R₅ Wasserstoff oder gegebenenfalls substituiertes C₁-C₄-Alkyl,
   X₁ Halogen,
   A₃ der Rest eines mindestens eine Sufogruppe enthaltenden Monoazo-, Polyazo-, Metallkomplexazo-, Anthrachinon-, Phthalocyanin-, Formazan- oder Dioxazin-Chromophors und
   V ein faserreaktiver Rest der Formel oder ist, wobei
   alkylen und alkylen' unabhängig voneinander C₁-C₆-Alkylen sind,
   arylen einen unsubstituierten oder durch Sulfo, Carboxy, C₁-C₄-Alkyl, C₁-C₄-Alkoxy oder Halogen substituierten Phenylen- oder Naphthylenrest bedeutet,
   Z Vinyl oder einen Rest -CH₂-CH₂-U₁ bedeutet und U₁ eine Abgangsgruppe ist,
   R Wasserstoff, Hydroxy, Sulfo, Sulfato, Carboxy, Cyano, Halogen, C₁-C₄-Alkoxycarbonyl, C₁-C₄-Alkanoyloxy, Carbamoyl oder die Gruppe -SO₂-Z ist,
   R₆ Wasserstoff, unsubstituiertes oder durch Hydroxy, Sulfo, Sulfato, Carboxy oder Cyano substituiertes C₁-C₄-Alkyl oder einen Rest der Formel bedeutet,
   R₇ Wasserstoff oder unsubstituiertes oder durch Carboxy, Cyano, Hydroxy, Suifo oder Sulfato substituiertes C₁-C₄-Alkyl,
   E der Rest -O- oder -NR₈- ist und R₈ Wasserstoff oder C₁-C₄-Alkyl bedeutet,
   W eine Gruppe der Formel -SO₂-NR₆-, -CUNR₆- oder -NR₆CO- ist und R₆ die oben angegebenen Bedeutungen hat, und
   t 0 oder 1 ist, und
b) einen wasserlöslichen, nichtionogenen Celluloseäther oder ein Alginat enthält.

Die Reste R₁, R₂, R₃, R₄ und R₅ können als Alkylreste weitersubstituiert sein, z.B. durch Hydroxy, Sutfo, Sulfato, Cyano oder Carboxy. Bevorzugt sind R₁, R₂, R₃, R₄ und R₅ unabhängig voneinander Wasserstoff oder C₁-C₄-Alkyl, insbesondere Wasserstoff.

X₁ ist bevorzugt Chlor oder insbesondere Fluor.

Als organische Brückenglieder B, kommen z.B. die folgenden in Betracht:
C₂-C₁₂-Alkylenreste, insbesondere C₂-C₆-Alkylenreste, welche durch 1, 2 oder 3 Glieder aus der Gruppe -NH-, -N(CH₃)- oder insbesondere -O- unterbrochen sein können und unsubstituiert oder durch Hydroxy, Sulfo, Sulfato, Cyano oder Carboxy substituiert sind, wobei als Substituenten der für B, genannten Alkylenreste Hydroxy, Sulfo oder Sulfato, insbesondere Hydroxy, bevorzugt sind;
C₅-C₉-Cycloalkylenreste, wie insbesondere Cyclohexylenreste, welche gegebenenfalls durch C₁-C₄-Alkyl, C₁-C₄-Alkoxy, C₂-C₄-Alkanoylamino, Sulfo, Halogen oder Carboxy, insbesondere durch C₁-C₄-Alkyl, substituiert sind;
gegebenenfalls im Cyclohexylenring durch C₁-C₄-Alkyl substituierte Methylen-cyclohexylenmethylenreste;
gegebenenfalls durch C₁-C₄-Alkyl, C₁-C₄-Alkoxy, C₂-C₄-Alkanoylamino, Sulfo, Halogen oder Carboxy substituiertes C₁-C₆-Alkylenphenylen oder vorzugsweise Phenylen.

Ferner kommt für den Rest der Formel -N(R₂)-B₁-N(R₃)- auch ein Rest der Formel in Betracht.

Bevorzugt ist B₁ ein C₂-C₁₂-Alkylenrest, welcher durch 1, 2 oder 3 Glieder aus der Gruppe -NH-, -N(CH₃)- oder -O- unterbrochen sein kann und unsubstituiert oder durch Hydroxy, Sulfo, Sulfato, Cyano oder Carboxy substituiert ist; oder
ein gegebenenfalls durch C₁-C₄-Alkyl, C₁-C₄-Alkoxy, C₂-C₄-Alkanoylamino, Sulfo, Halogen oder Carboxy substituierter Phenylenrest.

Besonders bevorzugt ist B₁ ein C₂-C₁₂-Alkylenrest, welcher durch 1, 2 oder 3 Glieder aus der Gruppe -NH-, -N(CH₃)- oder insbesondere -O- unterbrochen sein kann und unsubstituiert oder durch Hydroxy, Sulfo, Sulfato, Cyano oder Carboxy substituiert ist. Vorzugsweise ist der Alkylenrest unsubstituiert oder durch Hydroxy, Sulfo oder Sulfato, insbesondere durch Hydroxy, substituiert.

Ganz besonders bevorzugt ist B, ein C₂-C₁₂-Alkylenrest, insbesondere ein C₂-C₆-Alkylenrest, welcher durch 1, 2 oder 3 Glieder -O- unterbrochen sein kann und unsubstituiert oder durch Hydroxy substituiert ist.

Von besonderem Interesse als Brückenglieder B₁ sind C₂-C₆-Alkylenreste.

Bei alkylen und alkylen' handelt es sich unabhängig voneinander z.B. um einen Methylen-, Äthylen-, 1,3-Propylen-, 1,4-Butylen-, 1,5-Pentylen- oder 1,6-Hexylenrest oder deren verzweigte Isomere.

Bevorzugt stehen alkylen und alkylen für einen C₂-C₃-Alkylenrest und insbesondere bevorzugt für einen Äthylenrest.

Arylen ist vorzugsweise ein 1,3- oder 1,4-Phenylenrest, der unsubstituiert oder z.B. durch Sulfo, Methyl, Methoxy oder Carboxy substituiert ist.

Bei der Abgangsgruppe U₁ handelt es sich z.B. um -Cl, -Br, -F, -OSO₃H, -SSO₃H, -OCO-CH₃, -OPO₃H₂, -OCO-C₆H₅, -OSO₂-C₁-C₄-Alkyl oder -OSO₂-N(C₁-C₄-Alkyl)₂. Bevorzugt ist U₁ eine Gruppe der Formel -Cl, -OSO₃H, -SSO₃H, -OCO-CH₃, -OCO-C₆H₅ oder -OPO₃H₂, insbesondere -Cl oder -OSO₃H und besonders bevorzugt -OSO₃H.

Bevorzugt ist Z Vinyl oder ein Rest der Formel -CH₂-CH₂-OSO₃H, insbesondere Vinyl.

E steht vorzugsweise für -NH- und insbesondere bevorzugt für -O-.

W bedeutet bevorzugt eine Gruppe der Formel -NHCO- oder insbesondere -CONH-.

R bedeutet bevorzugt Wasserstoff oder die Gruppe -SO₂-Z, wobei für Z die zuvor angegebenen Bedeutungen und Bevorzugungen gelten. Besonders bevorzugt steht R für Wasserstoff.

R₆ ist vorzugsweise Wasserstoff, C₁-C₄-Alkyl oder eine Gruppe -atirylen-SO₂-Z, worin alkylen und Z jeweils die zuvor angegebenen Bedeutungen haben. Besonders bevorzugt ist R₆ Wasserstoff oder C₁-C₄-Alkyl, insbesondere Wasserstoff.

R₇ ist vorzugsweise Wasserstoff oder ein C₁-C₄-Alkylrest und insbesondere bevorzugt Wasserstoff.

Für t ist die Zahl 0 bevorzugt.

Von besonderem Interesse sind faserreaktive Reste V, worin
alkylen und alkylen' unabhängig voneinander C₂-C₃-Alkylen sind,
R₇ Wasserstoff,
Z Vinyl oder ein Rest der Formel -CH₂-CH₂-OSO₃H, insbesondere Vinyl,
E der Rest -O-,
W eine Gruppe der Formel -CONH- und
t die Zahl 0 ist.
Arylen ist hierbei vorzugsweise ein 1,3- oder 1,4-Phenylenrest, der unsubstituiert oder z.B. durch Sulfo, Methyl, Methoxy oder Carboxy substituiert ist.
R und R₆ sind hierbei vorzugsweise Wasserstoff.

Bevorzugt als faserreaktive Reste V sind solche der Formeln (3b) bis (3d), insbesondere der Formel (3b) oder (3d) und vorzugsweise der Formel (3b).

Steht A₂ für gegebenenfalls substituiertes C₁-C₄-Alkyl, Phenyl oder Naphthyl, so kann dies z.B. unsubstituiertes oder durch Sulfo, Sulfato, Hydroxy, Carboxy oder Phenyl substituiertes C₁-C₄-Alkyl; oder unsubstituiertes oder durch C₁-C₄-Alkyl, C₁-C₄-Alkoxy, Carboxy, Sulfo oder Halogen substituiertes Phenyl oder Naphthyl sein. Bevorzugt ist hierbei unsubstituiertes oder durch C₁-C₄-Alkyl, C₁-C₄-Alkoxy, Carboxy, Sulfo oder Halogen substituiertes Phenyl.

Bevorzugt ist A₂ der Rest eines mindestens eine Sufogruppe enthaltenden Monoazo-, Polyazo-, Metallkomplexazo-, Anthrachinon-, Phthalocyanin-, Formazan- oder Dioxazin-Chromophors.

Die Reste A₁, A₂ und A₃ können als Rest eines Monoazo-, Polyazo-, Metallkomplexazo-, Anthrachinon-, Phthalocyanin-, Formazan- oder Dioxazin-Chromophors an ihrem Grundgerüst die bei organischen Farbstoffen üblichen Substituenten gebunden enthalten.

Als Beispiele für Substituenten in den Resten A₁, A₂ und A₃ seien genannt:
Alkylgruppen mit 1 bis 4 Kohlenstoffatomen, wie Methyl, Aethyl, Propyl, Isopropyl oder Butyl, wobei die Alkylreste z.B. durch Hydroxyl, Sulfo oder Sulfato weitersubstituiert sein können; Alkoxygruppen mit 1 bis 4 Kohlenstoffatomen, wie Methoxy, Aethoxy, Propoxy, lsopropoxy oder Butoxy, wobei die Alkylreste z.B. durch Hydroxyl, Sulfo oder Sulfato weitersubstituiert sein können; gegebenenfalls durch C₁-C₄-Alkyl, C₁-C₄-Alkoxy, Halogen, Carboxy oder Sulfo substituiertes Phenyl; Acylaminogruppen mit 1 bis 8 Kohlenstoffatomen, insbesondere solche Alkanoylaminogruppen, wie z.B. Acetylamino oder Propionylamino; gegebenenfalls im Phenylring durch C₁-C₄-Alkyl, C₁-C₄-Alkoxy, Halogen oder Sulfo substituiertes Benzoylamino; gegebenenfalls im Phenylring durch C₁-C₄-Alkyl, C₁-C₄-Alkoxy, Halogen oder Sulfo substituiertes Phenylamino; N,N-Di-β-hydroxyäthylamino; N,N-Di-β-sulfatoäthylamino; Sulfobenzylamino; N,N-Disulfobenzylamino; Alkoxycarbonyl mit 1 bis 4 Kohlenstoffatomen im Alkoxyrest, wie Methoxycarbonyl oder Aethoxycarbonyl; Alkylsulfonyl mit 1 bis 4 Kohlenstoffatomen, wie Methylsulfonyl oder Aethylsulfonyl; Trifluormethyl; Nitro; Amino; Cyano; Halogen, wie Fluor, Chlor oder Brom; Carbamoyl; N-Alkylcarbamoyl mit 1 bis 4 Kohlenstoffatomen im Alkylrest, wie N-Methylcarbamoyl oder N-Aethylcarbamoyl; Sulfamoyl; N-Mono- oder N,N-Dialkylsulfamoyl mit jeweils 1 bis 4 Kohlenstoffatomen, wie N-Methylsulfamoyl, N-Aethylsulfamoyl, N-Propylsulfamoyl, N-Isopropylsulfamoyl oder N-Butylsulfamoyl, wobei die Alkylreste z.B. durch Hydroxy oder Sulfo weitersubstituiert sein können; N-(β-Hydroxyäthyl)-sulfamoyl; N,N-Di-(β-hydroxyäthyl)-sulfamoyl; gegebenenfalls durch C₁-C₄-Alkyl, C₁-C₄-Alkoxy, Halogen, Carboxy oder Sulfo substituiertes N-Phenylsulfamoyl; Ureido; Hydroxy; Carboxy; Sulfomethyl oder Sulfo sowie faserreaktive Reste.

Als Beispiele für solche faserreaktiven Reste seien solche der Formel -NH-CO-Y und insbesondere -SO₂-Z genannt, wobei für Z die oben angegebenen Bedeutungen und Bevorzugungen gelten und Y ein Rest der Formel -CH(Hal)-CH₂-Hal oder -C(Hal)=CH₂ und Hal Halogen, insbesondere Chlor oder vorzugsweise Brom, ist.

Bedeuten A₁, A₂ und A₃ den Rest eines Monoazo-, Polyazo- oder Metallkomplexazo-Chromophors, kommen insbesondere die folgenden in Betracht:

Chromophorreste eines Mono- oder Disazofarbstoffes der Formel${\text{D-N=N-(M-N=N)}}_{\text{u}} \text{-K-}$${\text{-D-N=N-(M-N=N)}}_{\text{u}} \text{-K}$ worin D der Rest einer Diazokomponente der Benzol- oder Naphthalinreihe, M der Rest einer Mittelkomponente der Benzol- oder Naphthalinreihe, K der Rest einer Kupplungskomponente der Benzol-, Naphthalin-, Pyrazolon-, 6-Hydroxypyridon-(2)- oder Acetessigsäurearylamid-Reihe und u die Zahl 0 oder 1 sind, wobei D, M und K bei Azofarbstoffen übliche Substituenten, z.B. gegebenenfalls durch Hydroxy, Sulfo oder Sulfato weitersubstituiertes C₁-C₄-Alkyl oder C₁-C₄-Alkoxy, Halogen, Carboxy, Sulfo, Nitro, Cyan, Trifluormethyl, Sulfamoyl, Carbamoyl, Amino, Ureido, Hydroxy, Carboxy, Sulfomethyl, C₂-C₄-Alkanoylamino, gegebenenfalls im Phenylring durch C₁-C₄-Alkyl, C₁-C₄-Alkoxy, Halogen oder Sulfo substituiertes Benzoylamino, gegebenenfalls durch C₁-C₄-Alkyl, C₁-C₄-Alkoxy, Halogen, Carboxy oder Sulfo substituiertes Phenyl, sowie faserreaktive Reste tragen können. Ferner kommen noch die von den obigen Farbstoffresten der Formeln (4a) und (4b) abgeleiteten Metallkomplexe in Betracht, wobei es sich insbesondere um Farbstoffreste eines 1:1-Kupferkomplexazofarbstoffes der Benzol- oder Naphthalinreihe handelt, worin das Kupferatom an je eine metallisierbare Gruppe, wie z.B. eine Hydroxygruppe, beidseitig in ortho-Stellung zur Azobrücke gebunden ist. Tragen die Chromophorreste der Formel (4a) oder (4b) einen Reaktivrest, so entspricht dieser bevorzugt der oben angegebenen Formel-SO₂Z.

Bei den Resten der Formeln (4a) und (4b) handelt es sich bevorzugt um solche der Formel worin (R₉)₀₋₃ für 0 bis 3 gleiche oder verschiedene Substituenten aus der Gruppe C₁-C₄-Alkyl, C₁-C₄-Alkoxy, Halogen, Carboxy und Sulfo steht und Z die oben angegebene Bedeutung hat, worin Z die oben angegebene Bedeutung hat, worin (R₁₀)₀₋₄ für 0 bis 4 gleiche oder verschiedene Substituenten aus der Gruppe Halogen, Nitro, Cyan, Trifluormethyl, Sulfamoyl, Carbamoyl, C₁-C₄-Alkyl, C₁-C₄-Alkoxy, Amino, Acetylamino, Ureido, Hydroxy, Carboxy, Sulfomethyl und Sulfo steht und Z die oben angegebene Bedeutung hat, worin (R₁₁)₀₋₃ für 0 bis 3 gleiche oder verschiedene Substituenten aus der Gruppe C₁-C₄-Alkyl, C₁-C₄-Alkoxy, Halogen, Carboxy und Sulfo steht, worin R₁₂ und R₁₄ unabhängig voneinander Wasserstoff, C₁-C₄-Alkyl oder Phenyl, und R₁₃ Wasserstoff, Cyano, Carbamoyl oder Sulfomethyl ist, oder oder oder worin (R₉)₀₋₃, (R₁₀)₀₋₃, (R₁₁)₀₋₃ und Z jeweils die oben angegebene Bedeutung haben und (R₉')₀₋₃ für 0 bis 3 gleiche oder verschiedene Substituenten aus der Gruppe C₁-C₄-Alkyl, C₁-C₄-Alkoxy, Halogen, Carboxy oder Sulfo steht. Von besonderem Interesse sind hierbei die Reste der Formeln (5a) bis (5e).

Bei dem Rest eines Formazanchromophors handelt es sich bevozugt um solche der Formel worin Z die oben angegebene Bedeutung hat und die Benzolkerne keine weiteren Substituenten enthalten oder durch C₁-C₄-Alkyl, C₁-C₄-Alkoxy, C₁-C₄-Alkylsulfonyl, Halogen oder Carboxy weitersubstituiert sind. Vorzugsweise enthalten die Reste der Formeln (7a) und (7b) keine weiteren Substituenten und keinen Rest -SO₂-Z.

Bei dem Rest eines Phthalocyaninchromophors handelt es sich bevorzugt um solche der Formel worin
Pc der Rest eines Metallphthalocyanins, insbesondere der Rest eines Kupfer- oder Nickelphthalocyanins ist,
W' -OH und/oder -NR₁₆R₁₆' und R₁₆ und R₁₆' unabhängig voneinander Wasserstoff oder gegebenenfalls durch Hydroxy oder Sulfo substituiertes C₁-C₄-Alkyl sind,
R₁₅ Wasserstoff oder C₁-C₄-Alkyl,
A ein gegebenenfalls durch C₁-C₄-Alkyl, Halogen, Carboxy oder Sulfo substituierter Phenylenrest oder ein C₂-C₆-Alkylenrest und
k 1 bis 3 ist.

Bei dem Rest eines Dioxazinchromophors handelt es sich bevorzugt um solche der Formel worin
A' ein gegebenenfalls durch C₁-C₄-Alkyl, Halogen, Carboxy oder Sulfo substituierter Phenylenrest oder ein C₂-C₆-Alkylenrest ist,
r, s, v und v' unabhängig voneinander je die Zahl 0 oder 1 bedeuten und
Z die zuvor angegebene Bedeutung hat.

Bei dem Rest eines Anthrachinonchromophors handelt es sich bevorzugt um solche der Formel worin G einen unsubstituierten oder durch C₁-C₄-Alkyl, C₁-C₄-Alkoxy, Halogen, Carboxy oder Sulfo substituierten Phenylenrest oder einen Cyclohexylen-, Phenylenmethylen- oder C₂-C₆-Alkylenrest bedeutet.

Bei den Resten A₁, A₂ und A₃ handelt es sich bevorzugt um solche der Formeln (5a) bis (5e), (6a) bis (6d), (7a), (7b), (8), (9) oder (10), wobei die Reste der Formeln (6a) bis (6d), (7a) und (7b) vorzugsweise keinen faserreaktiven Rest enthalten. Von besonderem Interesse sind die Reste der Formeln (5a) bis (5e), (7a), (7b) und (10), insbesondere die Reste der Formeln (5a), (5b), (5c) und (5e).

Die Reste A₁, A₂ und A₃ enthalten bevorzugt jeweils 1 bis 4 Sulfogruppen und vorzugsweise 1 bis 3 Sulfogruppen.

Die Reaktivfarbstoffe der Formeln (1) und (2) enthalten jeweils mindestens zwei faserreaktive Gruppen. So enthält der Reaktivfarbstoff der Formel (1) zwei faserreaktive Triazinreste und der Reaktivfarbstoff der Formel (2) einen faserreaktiven Triazinrest und einen faserreaktiven Rest V. Vorzugsweise enthalten die Reaktivfarbstoffe der Formeln (1) und (2) jeweils nur zwei faserreaktive Gruppen.

Von besonderem Interesse sind Reaktivfarbstoffe der Formel oder Die Reaktivfarbstoffe der Formeln (1) und (2) sind bekannt oder können in Analogie zu bekannten Verbindungen erhalten werden, wie z.B. durch übliche Diazotierungs-, Kupplungs- und Kondensationsreaktionen.

Die in den Tinten verwendeten Reatctivfarbstoffe der Formeln (1) und (2) sollten vorzugsweise salzarm sein, d.h. einen Gesamtgehalt an Salzen von weniger als 0,5 Gew.-%, bezogen auf das Gewicht der Farbstoffe, enthalten. Reaktivfarbstoffe, die, bedingt durch ihre Herstellung und/oder die nachträgliche Zugabe von Coupagemitteln grössere Salzgehalte aufweisen, können z.B. durch Membrantrennverfahren, wie Ultrafiltration, Umkehrosmose oder Dialyse, entsalzt werden.

Vorzugsweise enthalten die Tinten als Farbstoffe ausschliesslich sulfogruppenhaltige, wasserlösliche Reaktivfarbstoffe, wie die der obigen Formeln (1) und (2).

Die Tinten enthalten bevorzugt einen Gesamtgehalt an Reaktivfarbstoffen der obigen Formeln (1) und (2) von 5 bis 35 Gew.-%, insbesondere 10 bis 35 Gew.-% und vorzugsweise 10 bis 20 Gew.-%, bezogen auf das Gesamtgewicht der Tinte.

Als wasserlösliche, nichtionogene Celluloseäther kommen z.B. Methyl-, Aethyl-, Hydroxyäthyl-, Methylhydroxyäthyl-, Hydroxypropyl- oder Hydroxypropylmethylcellulose in Betracht. Bevorzugt sind Methylcellulose oder insbesondere Hydroxyäthylcellulose. Die Celluloseäther werden in der Tinte üblicherweise in einer Menge von 0,01 bis 2 Gew.-%, insbesondere 0,01 bis 1 Gew.-% und vorzugsweise 0,01 bis 0,5 Gew.-%, bezogen auf das Gesamtgewicht der Tinte, verwendet.

Als Alginate kommen insbesondere Alkalialginate und vorzugsweise Natriumalginat in Betracht. Diese werden in der Tinte üblicherweise in einer Menge von 0,01 bis 2 Gew.-%, insbesondere 0,01 bis 1 Gew.-% und vorzugsweise 0,01 bis 0,5 Gew.-%, bezogen auf das Gesamtgewicht der Tinte, verwendet.

Sowohl die verwendeten wasserlöslichen, nichtionogenen Celluloseäther als auch die Alginate werden als sogenannte Verdicker verwendet und erlauben die Einstellung einer bestimmten Viskosität der Tinte.

Bevorzugt sind Tinten, welche eine Viskosität von 1 bis 40 mPa·s, insbesondere 5 bis 40 mPa·s und vorzugsweise 10 bis 40 mPa·s aufweisen. Tinten mit einer Viskosität von 10 bis 30 mPa·s sind besonders bevorzugt.

Ferner können die Tinten Puffersubstanzen enthalten, wie z.B. Borax, Borat oder Citrat. Als Beispiele seien Natriumborat, Natriumtetraborat sowie Natriumcitrat genannt.
Sie werden insbesondere in Mengen von 0,1 bis 3 Gew.-%, vorzugsweise 0,1 bis 1 Gew.-%, bezogen auf das Gesamtgewicht der Tinte, verwendet, um einen pH-Wert von z.B. 5 bis 9, insbesondere 6 bis 8, einzustellen. Vorzugsweise verwendet man im Falle alginathaltiger Tinten einen Citrat-Puffer.

Als weitere Zusätze können die Tinten z.B. N-Methyl-2-pyrrolidon oder insbesondere 1,2-Propylenglykol enthalten. Diese werden in der Tinte üblicherweise in einer Menge von 5 bis 30 Gew.-%, insbesondere 5 bis 20 Gew.-% und vorzugsweise 10 bis 20 Gew.-%, bezogen auf das Gesamtgewicht der Tinte, verwendet.

Ferner können die Tinten noch übliche Zusätze, wie z.B. schaumdämpfende Mittel oder insbesondere das Pilz- und/oder Bakterienwachstum hemmende Stoffe, enthalten. Diese werden üblicherweise in Mengen von 0,01 bis 1 Gew.-%, bezogen auf das Gesamtgewicht der Tinte, verwendet.

Das erfindungsgemässe Verfahren zum Bedrucken von textilen Fasermaterialien kann mit an und für sich bekannten für den textilen Druck geeigneten Tintenstrahldruckern ausgeführt werden.

Im Falle des Tintenstrahldruck-Verfahrens werden einzelne Tropfen der Tinte kontrolliert aus einer Düse auf ein Substrat gespritzt. Ueberwiegend werden hierzu die kontinuierliche Ink-Jet-Methode sowie die Drop on demand-Methode verwendet. Im Falle der kontinuierlichen Ink-Jet-Methode werden die Tropfen kontinuierlich erzeugt, wobei nicht für den Druck benötigte Tropfen in einen Auffangbehälter abgeleitet und rezykliert werden. Im Falle der Drop on demand-Methode hingegen werden Tropfen nach Wunsch erzeugt und gedruckt; d.h. es werden nur dann Tropfen erzeugt, wenn dies für den Druck erforderlich ist. Die Erzeugung der Tropfen kann z.B. mittels eines Piezo-Inkjet-Kopfes oder mittels thermischer Energie (Bubble Jet) erfolgen. Bevorzugt ist für das erfindungsgemässe Verfahren der Druck nach der Drop on demand-Methode, insbesondere mittels eines Piezo-Inkjet-Kopfes.

Als textile Fasermaterialien kommen insbesondere hydroxylgruppenhaltige Fasermaterialien in Betracht. Bevorzugt sind cellulosehaltige Fasermaterialien, die ganz oder teilweise aus Cellulose bestehen. Beispiele sind natürliche Fasermaterialien wie Baumwolle, Leinen oder Hanf und regenerierte Fasermaterialien wie z.B. Viskose sowie Lyocell. Besonders bevorzugt sind hierbei Viskose oder vorzugsweise Baumwolle. Die genannten Fasermaterialien liegen vorzugsweise als flächige textile Gewebe, Gewirke oder Bahnen vor.

Gemäss einer bevorzugten Ausführungsform der vorliegenden Erfindung erfolgt vor dem Bedrucken eine Vorbehandlung des Fasermaterials, worin man das zu bedruckende Fasermaterial zuerst mit einer wässrigen alkalischen Flotte behandelt und das behandelte Fasermaterial gegebenenfalls trocknet.

Die wässrige alkalische Flotte enthält mindestens eine der üblichen Basen, welche in konventionellen Reaktivdruckverfahren zur Fixierung der Reaktivfarbstoffe eingesetzt werden. Die Base wird z.B. in einer Menge von 10 bis 100 g/l Flotte, vorzugsweise 10 bis 50 g/l Flotte, eingesetzt. Als Base kommen beispielsweise Natriumcarbonat, Natriumhydroxid, Dinatriumphosphat, Trinatriumphosphat, Natriumacetat, Natriumpropionat, Natriumhydrogencarbonat, wässriges Ammoniak oder Alkalispender, wie z.B. Natriumchloracetat oder Natriumformiat in Betracht. Vorzugsweise wird Natriumhydrogencarbonat, Natriumcarbonat oder eine Mischung aus Wasserglas und Natriumcarbonat verwendet. Der pH-Wert der alkalischen Flotte beträgt in der Regel 7,5 bis 13,5, vorzugsweise 8,5 bis 12,5. Die wässrige alkalische Flotte kann ausser den Basen weitere Zusätze, z.B. Hydrotropiermittel, enthalten. Als Hydrotropiermittel wird bevorzugt Harnstoff verwendet, der z.B. in einer Menge von 25 bis 200 g/l Flotte, vorzugsweise 50 bis 150 g/l Flotte eingesetzt wird. Vorzugsweise wird das Fasermaterial nach der obigen Vorbehandlung getrocknet.

Nach dem Bedrucken wird das Fasermaterial vorteilhafterweise getrocknet, vorzugsweise bei Temperaturen bis 150°C, insbesondere 80 bis 120°C, und anschliessend einem Hitzebehandlungsprozess unterworfen, um den Druck zu vervollständigen, bzw. den Farbstoff zu fixieren.

Die Hitzebehandlung kann z.B. durch ein Warmverweilverfahren, einen Thermosolierprozess oder vorzugsweise durch ein Dämpfverfahren durchgeführt werden.

Beim Dämpfverfahren wird das bedruckte Fasermaterial z.B. einer Behandlung in einem Dämpfer mit gegebenenfalls überhitztem Dampf, zweckmässigerweise bei einer Temperatur von 95 bis 180° C, vorteilhafterweise im Sattdampf, unterzogen.

Im Anschluss wird das bedruckte Fasermaterial in der Regel in üblicher Weise mit Wasser ausgewaschen um nichtfixierten Farbstoff zu entfernen.

Gegenstand der vorliegenden Erfindung sind ferner wässrige Drucktinten für das Tintenstrahldruck-Verfahren, welche dadurch gekennzeichnet sind, dass sie
a) 5 bis 35 Gew.-% mindestens eines Reaktivfarbstoffes der obigen Formel (1) oder mindestens eines Reaktivfarbstoffes der obigen Formel (2), und
b) 0,01 bis 2 Gew.-% eines wasserlöslichen, nichtionogenen Celluloseäthers oder eines Alginats enthalten.

Für die Drucktinten sowie für die Reaktivfarbstoffe der Formeln (1) und (2) gelten hierbei die weiter oben angegebenen Bedeutungen und Bevorzugungen.

Die nach dem erfindungsgemässen Verfahren erhältlichen Drucke weisen gute Allgemeinechtheiten auf; sie besitzen z.B. eine hohe Faser-Farbstoff-Bindungsstabilität sowohl im sauren als auch im alkalischen Bereich, eine gute Lichtechtheit, gute Nassechtheiten, wie Wasch-, Wasser-, Seewasser-, Überfärbe-und Schweissechtheit, eine gute Chlorechtheit, Reibechtheit, Bügelechtheit und Plissierechtheit sowie scharfe Konturen und eine hohe Farbstärke. Die verwendeten Drucktinten zeichnen sich durch gute Stabilität und gute Viskositätseigenschaften aus. So bleibt die Viskosität selbst bei während des Drucks auftretenden hohen Scherkräften nahezu unverändert erhalten.

Die nachfolgenden Beispiele dienen zur Erläuterung der Erfindung. Die Temperaturen sind in Celsiusgraden angegeben, Teile sind Gewichtsteile, die Prozentangaben beziehen sich auf Gewichtsprozente, sofern nicht anders vermerkt. Gewichtsteile stehen zu Volumenteilen im Verhältnis von Kilogramm zu Liter.

### Beispiel 1:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 0,3 Gew.-% Hydroxyaethylcellulose,
   - 0,5 Gew.-% Borax und
   - 84,2 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 2:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 0,3 Gew.-% Hydroxyaethylcellulose,
   - 15 Gew.-% 1,2-Propylenglykol
   - 0,5 Gew.-% Borax und
   - 69,2 Gew.-% Wasser
mit einem Drop-on-Demand Piezo-lnkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen blauen Druck mit sehr guten Waschechtheiten.

### Beispiel 3:

a) Laugiertes Viskose-Gewebe wird mit einer Flotte, enthaltend 30 g/l Natriumcarbonat und 100 g/l Harnstoff, foulardiert (Flottenaufnahme 70%) und getrocknet.
b) Auf das gemäss Schritt a) vorbehandelte laugierte Viskose-Gewebe wird eine wässrige Tinte, enthaltend
   - 15 Gew.-% des Reaktivfarbstoffs der Formel
   - 0,3 Gew.-% Hydroxyaethylcellulose,
   - 15 Gew.-% N-Methyl-2-pyrrolidon,
   - 0,5 Gew.-% Borax und
   - 69,2 Gew.-% Wasser
mit einem Drop-on-Demand Piezo-lnkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 4:

a) Laugiertes Viskose-Gewebe wird mit einer Flotte, enthaltend 30 g/l Natriumcarbonat und 150 g/l Harnstoff, foulardiert (Flottenaufnahme 70%) und getrocknet.
b) Auf das gemäss Schritt a) vorbehandelte laugierte Viskose-Gewebe wird eine wässrige Tinte, enthaltend
   - 15 Gew.-% des Reaktivfarbstoffs der Formel
   - 0,3 Gew.-% Hydroxyaethylcellulose,
   - 0,5 Gew.-% Borax und
   - 84,2 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen orangen Druck mit sehr guten Waschechtheiten.

### Beispiel 5:

a) Mercerisiertes Baumwoll-Satin wird mit einer Flotte, enthaltend 30 g/l Natriumcarbonat, foulardiert (Aottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 0,3 Gew.-% Hydroxyaethylcellulose und
   - 84,7 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen roten Druck mit sehr guten Waschechtheiten.

### Beispiel 6:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel
   - 0,3 Gew.-% Hydroxyaethylcellulose,
   - 0,5 Gew.-% Natriumcitrat und
   - 84,2 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen roten Druck mit sehr guten Waschechtheiten.

### Beispiel 7:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (11a),
   - 0,3 Gew.-% Natriumalginat,
   - 0,5 Gew.-% Natriumcitrat und
   - 84,2 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 8:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (11b),
   - 0,3 Gew.-% Natriumalginat,
   - 15 Gew.-% 1,2-Propylenglykol
   - 0,5 Gew.-% Natriumcitrat und
   - 69,2 Gew.-% Wasser
mit einem Drop-on-Demand Piezo-Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen blauen Druck mit sehr guten Waschechtheiten.

### Beispiel 9:

a) Laugiertes Viskose-Gewebe wird mit einer Flotte, enthaltend 30 g/l Natriumcarbonat und 100 g/l Harnstoff, foulardiert (Flottenaufnahme 70%) und getrocknet.
b) Auf das gemäss Schritt a) vorbehandelte laugierte Viskose-Gewebe wird eine wässrige Tinte, enthaltend
   - 15 Gew.-% des Reaktivfarbstoffs der Formel (11c),
   - 0,3 Gew.-% Natriumalginat,
   - 15 Gew.-% N-Methyl-2-pyrrolidon,
   - 0,5 Gew.-% Natriumcitrat und
   - 69,2 Gew.-% Wasser
mit einem Drop-on-Demand Piezo-Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen gelben Druck mit sehr guten Waschechtheiten.

### Beispiel 10:

a) Laugiertes Viskose-Gewebe wird mit einer Flotte, enthaltend 30 g/l Natriumcarbonat und 150 g/l Harnstoff, foulardiert (Flottenaufnahme 70%) und getrocknet.
b) Auf das gemäss Schritt a) vorbehandelte laugierte Viskose-Gewebe wird eine wässrige Tinte, enthaltend
   - 15 Gew.-% des Reaktivfarbstoffs der Formel (11d),
   - 0,3 Gew.-% Natriumalginat,
   - 0,5 Gew.-% Natriumcitrat und
   - 84,2 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen orangen Druck mit sehr guten Waschechtheiten.

### Beispiel 11:

a) Mercerisiertes Baumwoll-Satin wird mit einer Flotte, enthaltend 30 g/l Natriumcarbonat, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (11e),
   - 0,3 Gew.-% Natriumalginat und
   - 84,7 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen roten Druck mit sehr guten Waschechtheiten.

### Beispiel 12:

a) Mercerisiertes Baumwoll-Satin wird mit einer Flotte, enthaltend 30 g/l Natriumcarbonat und 50 g/l Harnstoff, foulardiert (Flottenaufnahme 70%) und getrocknet.
b) Auf das gemäss Schritt a) vorbehandelte Baumwoll-Satin wird eine wässrige Tinte, enthaltend
   - 15 Gew.-% des Reaktivfarbstoffs der Formel (11f),
   - 0,3 Gew.-% Natriumalginat,
   - 0,5 Gew.-% Natriumcitrat und
   - 84,2 Gew.-% Wasser
mit einem Continuous Flow Inkjet-Kopf aufgedruckt. Der Druck wird vollständig getrocknet und 4 Minuten bei 102°C im Sattdampf fixiert, kalt gespült, kochend ausgewaschen, nochmals gespült und getrocknet. Man erhält einen roten Druck mit sehr guten Waschechtheiten.

## Patentansprüche

1. Verfahren zum Bedrucken von textilen Fasennaterialien nach dem Tintenstrahldruck-Verfahren, **dadurch gekennzeichnet, dass** man diese Fasermaterialien mit einer wässrigen Tinte bedruckt, welche
a) mindestens einen Reaktivfarbstoff der Formel worin
R₁, R₂, R₃ und R₄ unabhängig voneinander Wasserstoff oder gegebenenfalls substituiertes C₁-C₄-Alkyl sind,
B₁ ein organisches Brückenglied,
A₁ der Rest eines mindestens eine Sufogruppe enthaltenden Monoazo-, Polyazo-, Metallkomplexazo-, Anthrachinon-, Phthalocyanin-, Formazan- oder Dioxazin-Chromophors und
A₂ die für A₁ angegebenen Bedeutungen hat oder Wasserstoff oder gegebenenfalls substituiertes C₁-C₄-Alkyl, Phenyl oder Naphthyl ist,
oder mindestens einen Reaktivfarbstoff der Formel worin
R₅ Wasserstoff oder gegebenenfalls substituiertes C₁-C₄-Alkyl,
X₁ Halogen,
A₃ der Rest eines mindestens eine Sufogruppe enthaltenden Monoazo-, Polyazo-, Metallkomplexazo-, Anthrachinon-, Phthalocyanin-, Formazan- oder Dioxazin-Chromophors und
V ein faserreaktiver Rest der Formel oder ist, wobei
alkylen und alkylen' unabhängig voneinander C₁-C₆-Alkylen sind,
arylen einen unsubstituierten oder durch Sulfo, Carboxy, C₁-C₄-Alkyl, C₁-C₄-Alkoxy oder Halogen substituierten Phenylen- oder Naphthylenrest bedeutet,
Z Vinyl oder einen Rest -CH₂-CH₂-U₁ bedeutet und U₁ eine Abgangsgruppe ist,
R Wasserstoff, Hydroxy, Sulfo, Sulfato, Carboxy, Cyano, Halogen, C₁-C₄-Alkoxycarbonyl, C₁-C₄-Alkanoyloxy, Carbamoyl oder die Gruppe -SO₂-Z ist,
R₆ Wasserstoff, unsubstituiertes oder durch Hydroxy, Sulfo, Sulfato, Carboxy oder Cyano substituiertes C₁-C₄-Alkyl oder einen Rest der Formel bedeutet,
R₇ Wasserstoff oder unsubstituiertes oder durch Carboxy, Cyano, Hydroxy, Sulfo oder Sulfato substituiertes C₁-C₄-Alkyl,
E der Rest -O- oder -NR₈- ist und R₈ Wasserstoff oder C₁-C₄-Alkyl bedeutet,
W eine Gruppe der Formel -SO₂-NR₆-, -CONR₆- oder -NR₆CO- ist und R₆ die oben angegebenen Bedeutungen hat, und
t 0 oder 1 ist, und
b) einen wasserlöslichen, nichtionogenen Celluloseäther oder ein Alginat enthält.

2. Verfahren gemäss Anspruch 1, **dadurch gekennzeichnet, dass** R₁, R₂, R₃, R₄ und R₅ unabhängig voneinander Wasserstoff oder C₁-C₄-Alkyl sind.

3. Verfahren gemäss einem der Ansprüche 1 und 2, **dadurch gekennzeichnet, dass** B, ein C₂-C₁₂-Alkylenrest ist, welcher durch 1, 2 oder 3 Glieder aus der Gruppe -NH-, -N(CH₃)- oder -O- unterbrochen sein kann und unsubstituiert oder durch Hydroxy, Sulfo, Sulfato, Cyano oder Carboxy substituiert ist.

4. Verfahren gemäss einem der Ansprüche 1 bis 3, **dadurch gekennzeichnet, dass** X₁ Fluor oder Chlor, insbesondere Fluor, ist.

5. Verfahren gemäss einem der Ansprüche 1 bis 4, **dadurch gekennzeichnet, dass** V ein Rest der Formel (3b) oder (3d) ist.

6. Verfahren gemäss einem der Ansprüche 1 bis 5, **dadurch gekennzeichnet, dass** alkylen und alkylen' unabhängig voneinander C₂-C₃-Alkylen sind,
R₇ Wasserstoff,
Z Vinyl oder ein Rest der Formel -CH₂-CH₂-OSO₃H,
E der Rest -O-,
W eine Gruppe der Formel -CONH- und
t die Zahl 0 ist.

7. Verfahren gemäss einem der Ansprüche 1 bis 6, **dadurch gekennzeichnet, dass** A₁, A₂ und A₃ unabhängig voneinander Reste der Formel worin (R₉)₀₋₃ für 0 bis 3 gleiche oder verschiedene Substituenten aus der Gruppe C₁-C₄-Alkyl, C₁-C₄-Alkoxy, Halogen, Carboxy und Sulfo steht und Z die in Anspruch 1 angegebene Bedeutung hat, worin Z die in Anspruch 1 angegebene Bedeutung hat, worin (R₁₀)₀₋₄ für 0 bis 4 gleiche oder verschiedene Substituenten aus der Gruppe Halogen, Nitro, Cyan, Trifluormethyl, Sulfamoyl, Carbamoyl, C₁-C₄-Alkyl, C₁-C₄-Alkoxy, Amino, Acetylamino, Ureido, Hydroxy, Carboxy, Sulfomethyl und Sulfo steht und Z die in Anspruch 1 angegebene Bedeutung hat, worin (R₁₁)₀₋₃ für 0 bis 3 gleiche oder verschiedene Substituenten aus der Gruppe C₁-C₄-Alkyl, C₁-C₄-Alkoxy, Halogen, Carboxy und Sulfo steht, worin R₁₂ und R₁₄ unabhängig voneinander Wasserstoff, C₁-C₄-Alkyl oder Phenyl, und R₁₃ Wasserstoff, Cyano, Carbamoyl oder Sulfomethyl ist, oder oder oder worin (R₉)₀₋₃, (R₁₀)₀₋₃, (R₁₁)₀₋₃ und Z jeweils die oben angegebene Bedeutung haben und (R₉')₀₋₃ für 0 bis 3 gleiche oder verschiedene Substituenten aus der Gruppe C₁-C₄-Alkyl, C₁-C₄-Alkoxy, Halogen, Carboxy oder Sulfo steht, worin Z die oben angegebene Bedeutung hat und die Benzolkerne keine weiteren Substituenten enthalten oder durch C₁-C₄-Alkyl, C₁-C₄-Alkoxy, C₁-C₄-Alkylsulfonyl, Halogen oder Carboxy weitersubstituiert sind, worin
Pc der Rest eines Metallphthalocyanins, insbesondere der Rest eines Kupfer- oder Nickelphthalocyanins ist,
W' -OH und/oder -NR₁₆R₁₆' und R₁₈ und R₁₆' unabhängig voneinander Wasserstoff oder gegebenenfalls durch Hydroxy oder Sulfo substituiertes C₁-C₄-Alkyl sind,
R₁₅ Wasserstoff oder C₁-C₄-Alkyl,
A ein gegebenenfalls durch C₁-C₄-Alkyl, Halogen, Carboxy oder Sulfo substituierter Phenylenrest oder ein C₂-C₆-Alkylenrest und
k 1 bis 3 ist,
worin
A' ein gegebenenfalls durch C₁-C₄-Alkyl, Halogen, Carboxy oder Sulfo substituierter Phenylenrest oder ein C₂-C₆-Alkylenrest ist,
r, s, v und v' unabhängig voneinander je die Zahl 0 oder 1 bedeuten und
Z die zuvor angegebene Bedeutung hat, oder
worin G einen unsubstituierten oder durch C₁-C₄-Alkyl, C₁-C₄-Alkoxy, Halogen, Carboxy oder Sulfo substituierten Phenylenrest oder einen Cyclohexylen-, Phenylenmethylen- oder C₂-C₆-Alkylenrest bedeutet, sind.

8. Verfahren gemäss Anspruch 1, **dadurch gekennzeichnet, dass** man als Reaktivfarbstoffe der Formel (1) oder (2) mindestens einen der Reaktivfarbstoffe der Formeln und verwendet.

9. Verfahren gemäss einem der Ansprüche 1 bis 8, **dadurch gekennzeichnet**, man als wasserlösliche, nichtionogene Celluloseäther Methylcellulose oder insbesondere Hydroxyäthylcellulose verwendet.

10. Verfahren gemäss einem der Ansprüche 1 bis 8, **dadurch gekennzeichnet**, man eine Tinte verwendet, welche ein Alginat, insbesondere Natriumalginat, enthält.

11. Verfahren gemäss einem der Ansprüche 1 bis 10, **dadurch gekennzeichnet**, man eine Tinte verwendet, welche eine Viskosität von 1 bis 40 mPa·s, insbesondere 10 bis 30 mPa·s, aufweist.

12. Verfahren gemäss einem der Ansprüche 1 bis 11, **dadurch gekennzeichnet, dass** man eine Tinte verwendet, welche eine Puffersubstanz enthält.

13. Verfahren gemäss einem der Ansprüche 1 bis 12, **dadurch gekennzeichnet, dass** man cellulosische Fasermaterialien, insbesondere Baumwolle oder Viskose, bedruckt.

14. Wässrige Drucktinte für das Tintenstrahldruck-Verfahren, **dadurch gekennzeichnet, dass** sie
a) 5 bis 35 Gew.-% mindestens eines Reaktivfarbstoffes der Formel worin
R₁, R₂, R₃ und R₄ unabhängig voneinander Wasserstoff oder gegebenenfalls substituiertes C₁-C₄-Alkyl sind,
B₁ ein organisches Brückenglied,
A₁ der Rest eines mindestens eine Sufogruppe enthaltenden Monoazo-, Polyazo-, Metallkomplexazo-, Anthrachinon-, Phthalocyanin-, Formazan- oder Dioxazin-Chromophors und
A₂ die für A₁ angegebenen Bedeutungen hat oder Wasserstoff oder gegebenenfalls substituiertes C₁-C₄-Alkyl, Phenyl oder Naphthyl ist,
oder mindestens eines Reaktivfarbstoffs der Formel worin
R₅ Wasserstoff oder gegebenenfalls substituiertes C₁-C₄-Alkyl,
X₁ Halogen,
A₃ der Rest eines mindestens eine Sufogruppe enthaltenden Monoazo-, Polyazo-, Metallkomplexazo-, Anthrachinon-, Phthalocyanin-, Formazan- oder Dioxazin-Chromophors und
V ein faserreaktiver Rest der Formel oder
ist, wobei
alkylen und alkylen' unabhängig voneinander C₁-C₆-Alkylen sind,
arylen einen unsubstituierten oder durch Sulfo, Carboxy, C₁-C₄-Alkyl, C₁-C₄-Alkoxy oder Halogen substituierten Phenylen- oder Naphthylenrest bedeutet,
Z Vinyl oder einen Rest -CH₂-CH₂-U₁ bedeutet und U₁ eine Abgangsgruppe ist,
R Wasserstoff, Hydroxy, Sulfo, Sulfato, Carboxy, Cyano, Halogen, C₁-C₄-Alkoxycarbonyl, C₁-C₄-Alkanoyloxy, Carbamoyl oder die Gruppe -SO₂-Z ist,
R₆ Wasserstoff, unsubstituiertes oder durch Hydroxy, Sulfo, Sulfato, Carboxy oder Cyano substituiertes C₁-C₄-Alkyl oder einen Rest der Formel bedeutet,
R₇ Wasserstoff oder unsubstituiertes oder durch Carboxy, Cyano, Hydroxy, Sulfo oder Sulfato substituiertes C₁-C₄-Alkyl,
E der Rest -O- oder -NR₈- ist und R₈ Wasserstoff oder C₁-C₄-Alkyl bedeutet,
W eine Gruppe der Formel -SO₂-NR₆-, -CONR₆- oder -NR₆CO- ist und R₆ die oben angegebenen Bedeutungen hat, und
t 0 oder 1 ist, und
b) 0,01 bis 2 Gew.-% eines wasserlöslichen, nichtionogenen Celluloseäthers oder eines Alginats enthält

15. Wässrige Drucktinte gemäss Anspruch 14, **dadurch gekennzeichnet, dass** sie 0,01 bis 2 Gew.-% eines Alginats enthält.

## Claims

1. A process for printing textile fibre materials in accordance with the ink-jet printing process, wherein the fibre materials are printed with an aqueous ink comprising
a) at least one reactive dye of formula wherein
R₁, R₂, R₃ and R₄ are each independently of the others hydrogen or unsubstituted or substituted C₁-C₄alkyl,
B₁ is an organic bridge member,
A₁ is the radical of a monoazo, polyazo, metal-complexed azo, anthraquinone, phthalocyanine, formazan or dioxazine chromophore having at least one sulfo group, and
A₂ is as defined for A₁ or is hydrogen or unsubstituted or substituted C₁-C₄alkyl, phenyl or naphthyl,
or at least one reactive dye of formula wherein
R₅ is hydrogen or unsubstituted or substituted C₁-C₄alkyl,
X₁ is halogen,
A₃ is the radical of a monoazo, polyazo, metal-complexed azo, anthraquinone, phthalocyanine, formazan or dioxazine chromophore having at least one sulfo group, and
V is a fibre-reactive radical of formula or
wherein
alkylene and alkylene' are each independently of the other C₁-C₆alkylene,
arylene is a phenylene or naphthylene radical that is unsubstituted or substituted by sulfo, carboxy, C₁-C₄alkyl, C₁-C₄alkoxy or by halogen,
Z is vinyl or a radical -CH₂-CH₂-U₁ and U₁ is a leaving group,
R is hydrogen, hydroxy, sulfo, sulfato, carboxy, cyano, halogen, C₁-C₄alkoxycarbonyl, C₁-C₄-alkanoyloxy, carbamoyl or the group -SO₂-Z,
R₆ is hydrogen, C₁-C₄alkyl that is unsubstituted or substituted by hydroxy, sulfo, sulfato, carboxy or by cyano, or a radical of the formula
R₇ is hydrogen or C₁-C₄alkyl that is unsubstituted or substituted by carboxy, cyano, hydroxy, sulfo or by sulfato,
E is the radical -O- or -NR₈- and R₈ is hydrogen or C₁-C₄alkyl,
W is a group of the formula -SO₂-NR₆-, -CONR₆- or -NR₆CO- and R₆ is as defined above, and
t is 0 or 1, and
b) a water-soluble, non-ionic cellulose ether or an alginate.

2. A process according to claim 1, wherein R₁, R₂, R₃, R₄ and R₅ are each independently of the others hydrogen or C₁-C₄alkyl.

3. A process according to either claim 1 or claim 2, wherein B, is a C₂-C₁₂alkylene radical which may be interrupted by 1, 2 or 3 members from the group -NH-, -N(CH₃)- and -O- and is unsubstituted or substituted by hydroxy, sulfo, sulfato, cyano or by carboxy.

4. A process according to any one of claims 1 to 3, wherein X₁ is fluorine or chlorine, especially fluorine.

5. A process according to any one of claims 1 to 4, wherein V is a radical of formula (3b) or (3d).

6. A process according to any one of claims 1 to 5, wherein
alkylene and alkylene' are each independently of the other C₂-C₃alkylene,
R₇ is hydrogen,
Z is vinyl or a radical of the formula -CH₂-CH₂-OSO₃H,
E is the radical -O-,
W is a group of the formula -CONH- and
t is the number 0.

7. A process according to any one of claims 1 to 6, wherein A₁, A₂ and A₃ are each independently of the others a radical of formula wherein (R₉)₀₋₃ denotes from 0 to 3 identical or different substituents from the group C₁-C₄alkyl, C₁-C₄alkoxy, halogen, carboxy and sulfo and Z is as defined in claim 1, wherein Z is as defined in claim 1, wherein (R₁₀)₀₋₄ denotes from 0 to 4 identical or different substituents from the group halogen, nitro, cyano, trifluoromethyl, sulfamoyl, carbamoyl, C₁-C₄alkyl, C₁-C₄alkoxy, amino, acetylamino, ureido, hydroxy, carboxy, sulfomethyl and sulfo and Z is as defined in claim 1, wherein (R₁₁)₀₋₃ denotes from 0 to 3 identical or different substituents from the group C₁-C₄alkyl, C₁-C₄alkoxy, halogen, carboxy and sulfo, wherein R₁₂ and R₁₄ are each independently of the other hydrogen, C₁-C₄alkyl or phenyl, and R₁₃ is hydrogen, cyano, carbamoyl or sulfomethyl, or or or wherein (R₉)₀₋₃, (R₁₀)₀₋₃, (R₁₁)₀₋₃ and Z are each as defined above and (R₉')₀₋₃ denotes from 0 to 3 identical or different substituents from the group C₁-C₄alkyl, C₁-C₄alkoxy, halogen, carboxy and sulfo, wherein Z is as defined above and the benzene nuclei do not contain any further substituents or are further substituted by C₁-C₄alkyl, C₁-C₄alkoxy, C₁-C₄alkylsulfonyl, halogen or by carboxy, wherein Pc is the radical of a metal phthalocyanine, especially the radical of a copper or nickel phthalocyanine,
W' is -OH and/or-NR₁₆R₁₆' and R₁₆ and R₁₆' are each independently of the other hydrogen or C₁-C₄alkyl that is unsubstituted or substituted by hydroxy or by sulfo,
R₁₅ is hydrogen or C₁-C₄alkyl,
A is a phenylene radical that is unsubstituted or substituted by C₁-C₄alkyl, halogen, carboxy or by sulfo or is a C₂-C₆alkylene radical and
k is from 1 to 3, wherein A' is a phenylene radical that is unsubstituted or substituted by C₁-C₄alkyl, halogen, carboxy or by sulfo or is a C₂-C₆alkylene radical,
r, s, v and v' are each independently of the other the number 0 or 1 and
Z is as defined above, or wherein G is a phenylene radical that is unsubstituted or substituted by C₁-C₄alkyl, C₁-C₄-alkoxy, halogen, carboxy or by sulfo or is a cyclohexylene, phenylenemethylene or C₂-C₆-alkylene radical.

8. A process according to claim 1, wherein there are used as reactive dyes of formula (1) or (2) at least one of the reactive dyes of formulae and

9. A process according to any one of claims 1 to 8, wherein the water-soluble, non-ionic cellulose ether used is methylcellulose or, especially, hydroxyethylcellulose.

10. A process according to any one of claims 1 to 8, wherein an ink comprising an alginate, especially sodium alginate, is used.

11. A process according to any one of claims 1 to 10, wherein an ink having a viscosity of from 1 to 40 mPa·s, especially from 10 to 30 mPa·s, is used.

12. A process according to any one of claims 1 to 11, wherein an ink comprising a buffer substance is used.

13. A process according to any one of claims 1 to 12, wherein cellulosic fibre materials, especially cotton or viscose, are printed.

14. An aqueous printing ink for the ink-jet printing process, comprising
a) from 5 to 35 % by weight of at least one reactive dye of formula wherein
R₁, R₂, R₃ and R₄ are each independently of the others hydrogen or unsubstituted or substituted C₁-C₄alkyl,
B₁ is an organic bridge member,
A₁ is the radical of a monoazo, polyazo, metal-complexed azo, anthraquinone, phthalocyanine, formazan or dioxazine chromophore having at least one sulfo group, and
A₂ is as defined for A₁ or is hydrogen or unsubstituted or substituted C₁-C₄alkyl, phenyl or naphthyl,
or at least one reactive dye of formula wherein
R₅ is hydrogen or unsubstituted or substituted C₁-C₄alkyl,
X₁ is halogen,
A₃ is the radical of a monoazo, polyazo, metal-complexed azo, anthraquinone, phthalocyanine, formazan or dioxazine chromophore having at least one sulfo group, and
V is a fibre-reactive radical of formula or
wherein
alkylene and alkylene' are each independently of the other C₁-C₆alkylene,
arylene is a phenylene or naphthylene radical that is unsubstituted or substituted by sulfo, carboxy, C₁-C₄alkyl, C₁-C₄alkoxy or by halogen,
Z is vinyl or a radical -CH₂-CH₂-U₁ and U₁ is a leaving group,
R is hydrogen, hydroxy, sulfo, sulfato, carboxy, cyano, halogen, C₁-C₄alkoxycarbonyl, C₁-C₄-alkanoyloxy, carbamoyl or the group -SO₂-Z,
R₆ is hydrogen, C₁-C₄alkyl that is unsubstituted or substituted by hydroxy, sulfo, sulfato, carboxy or by cyano, or a radical of the formula
R₇ is hydrogen or C₁-C₄alkyl that is unsubstituted or substituted by carboxy, cyano, hydroxy, sulfo or by sulfato,
E is the radical -O- or -NR₈- and R₈ is hydrogen or C₁-C₄alkyl,
W is a group of the formula -SO₂-NR₆-, -CONR₆- or -NR₆CO- and R₆ is as defined above, and
t is 0 or 1, and
b) from 0.01 to 2 % by weight of a water-soluble, non-ionic cellulose ether or an alginate.

15. An aqueous printing ink according to claim 14, comprising from 0.01 to 2 % by weight of an alginate.

## Revendications

1. Procédé d'impression de matières fibreuses textiles avec des colorants réactifs selon le procédé d'impression par jet d'encre, **caractérisé en ce que** ces matières fibreuses sont imprimées avec une encre aqueuse, laquelle contient
a) au moins un colorant réactif de formule dans laquelle
R₁, R₂, R₃ et R₄ représentent, indépendamment les uns des autres, un atome d'hydrogène ou un groupe alkyle en C₁ à C₄ éventuellement substitué,
B₁ représente un élément pontant organique,
A₁ représente le radical d'un chromophore monoazoïque, polyazoïque, complexe métallo-azoïque, anthraquinone, phtalocyanine, formazan ou dioxazine contenant au moins un groupe sulfo et
A₂ a les significations indiquées pour A₁ ou représente un atome d'hydrogène ou un groupe alkyle en C₁ à C₄, phényle ou naphtyle éventuellement substitué,
ou au moins un colorant réactif de formule dans laquelle
R₅ représente un atome d'hydrogène ou un groupe alkyle en C₁ à C₄ éventuellement substitué,
X₁ représente un atome d'halogène,
A₃ représente le radical d'un chromophore monoazoique, polyazoïque, complexe métallo-azoïque, anthraquinone, phtalocyanine, formazan ou dioxazine contenant au moins un groupe sulfo et
V est un groupe réagissant avec les fibres, de formule ou
dans lesquelles
alkylène et alkylène' désignent, indépendamment l'un de l'autre, un groupe alkylène en C₁ à C₆,
arylène désigne un groupe phénylène ou naphtylène non substitué ou substitué par un groupe sulfo, carboxyle, alkyle en C₁ à C₄, alcoxy en C₁ à C₄ ou halogéno,
Z représente un groupe vinyle ou un groupe -CH₂-CH₂-U₁ et U₁ est un groupe quittant,
R représente un atome d'hydrogène, un groupe hydroxyle, sulfo, sulfato, carboxyle, cyano, halogéno, un groupe alcoxy(en C₁ à C₄)carbonyle, alcanoyloxy en C₁ à C₄, carbamoyle ou le groupe -SO₂-Z,
R₆ représente un atome d'hydrogène, un groupe alkyle en C₁ à C₄ non substitué ou substitué par un groupe hydroxyle, sulfo, sulfato, carboxyle ou cyano ou un groupe de formule
R₇ représente un atome d'hydrogène, un groupe alkyle en C₁ à C₄ non substitué ou substitué par un groupe carboxyle, cyano, hydroxyle, sulfo ou sulfato,
E représente -O- ou -NR₈- et R₈ représente un atome d'hydrogène ou un groupe alkyle en C₁ à C₄,
W représente un groupe de formule -SO₂-NR₆-, -CONR₆ ou -NR₆CO- et R₆ a les significations indiquées ci-dessus, et
t vaut 0 ou 1, et
b) un éther de cellulose non ionogène hydrosoluble ou un alginate.

2. Procédé selon la revendication 1, **caractérisé en ce que** R₁, R₂, R₃, R₄ et R₅ représentent, indépendamment les uns des autres, un atome d'hydrogène ou un groupe alkyle en C₁ à C₄.

3. Procédé selon l'une des revendications 1 et 2, **caractérisé en ce que** B₁ représente un groupe alkylène en C₂ à C₁₂, lequel peut être interrompu par 1, 2 ou 3 éléments du groupe formé par -NH-, -N(CH₃)- ou -O- et lequel est non substitué ou substitué par un groupe hydroxyle, sulfo, sulfato, cyano ou carboxyle.

4. Procédé selon l'une quelconque des revendications 1 à 3, **caractérisé en ce que** X₁ représente un atome de fluor ou de chlore, en particulier un atome de fluor.

5. Procédé selon l'une quelconque des revendications 1 à 4, **caractérisé en ce que** V est un groupe de formule (3b) ou (3d).

6. Procédé selon l'une quelconque des revendications 1 à 5, **caractérisé en ce qu'**alkylène et alkylène' désignent, indépendamment l'un de l'autre, un groupe alkylène en C₂ à C₃,
R₇ représente un atome d'hydrogène,
Z représente un groupe vinyle ou un groupe de formule -CH₂-CH₂-OSO₃H,
E représente -O-,
W représente un groupe de formule -CONH- et
t vaut 0.

7. Procédé selon l'une quelconque des revendications 1 à 6, **caractérisé en ce que** A₁, A₂ et A₃ représentent, indépendamment les uns des autres, des groupes de formule dans laquelle (R₉)₀₋₃ représente 0 à 3 substituants identiques ou différents du groupe formé par un groupe alkyle en C₁ à C₄, alcoxy en C₁ à C₄, halogéno, carboxyle et sulfo et Z a la signification indiquée dans la revendication 1, dans laquelle Z a la signification indiquée dans la revendication 1, (R₁₀)₀₋₄ représente 0 à 4 substituants identiques ou différents du groupe formé par un atome d'halogène, un groupe nitro, cyano, trifluorométhyle, sulfamoyle, carbamoyle, alkyle en C₁ à C₄, alcoxy en C₁ à C₄, amino, acétylamino, uréido, hydroxyle, carboxyle, sulfométhyle et sulfo, et Z a la signification indiquée dans la revendication 1, dans laquelle (R11)₀₋₃ représente 0 à 3 substituants identiques ou différents du groupe formé par un groupe alkyle en C₁ à C₄, alcoxy en C₁ à C₄, halogéno, carboxyle et sulfo, R₁₂ et R₁₄ représentent, indépendamment l'un de l'autre, un atome d'hydrogène, un groupe alkyle en C₁ à C₄ ou phényle, et R₁₃ représente un atome d'hydrogène, un groupe cyano, carbamoyle ou sulfométhyle, ou ou ou (R₉)₀₋₃, (R₁₀)₀₋₃, (R₁₁)₀₋₃ et Z ont chacun la signification indiquée ci-dessus et (R₉')₀₋₃ représente 0 à 3 substituants identiques ou différents du groupe formé par un groupe alkyle en C₁ à C₄, alcoxy en C₁ à C₄, halogéno, carboxyle ou sulfo, dans lesquelles Z a la signification indiquée ci-dessus et les noyaux benzène ne contiennent pas de substituants supplémentaires ou sont substitués en plus par un groupe alkyle en C₁ à C₄, alcoxy en C₁ à C₄, alkylsulfonyle en C₁ à C₄, halogéno ou carboxyle, dans laquelle Pc représente le radical d'une phtalocyanine métallique, en particulier le radical d'une phtalocyanine de cuivre ou de nickel,
W' représente un groupe -OH et/ou -NR₁₆R₁₆' et R₁₆ et R_{16'} représentent, indépendamment l'un de l'autre, un atome d'hydrogène ou un groupe alkyle en C₁ à C₄ éventuellement substitué par un groupe hydroxyle ou sulfo,
R₁₅ représente un atome d'hydrogène ou un groupe alkyle en C₁ à C₄,
A représente un groupe phénylène, éventuellement substitué par un groupe alkyle en C₁ à C₄, halogéno, carboxyle ou sulfo ou un groupe alkylène en C₂ à C₆ et
k vaut 1 à 3,
dans laquelle A' représente un groupe phénylène, éventuellement substitué par un groupe alkyle en C₁ à C₄, halogéno, carboxyle ou sulfo ou un groupe alkylène en C₂ à C₆ et
r, s, v et v' valent chacun, indépendamment les uns des autres, 0 ou 1 et
Z à la signification indiquée ci-dessus, ou dans laquelle G représente un groupe phénylène non substitué ou substitué par un groupe alkyle en C₁ à C₄, alcoxy en C₁ à C₄, halogéno, carboxyle ou sulfo, ou un groupe cyclohexylène, phénylèneméthylène ou alkylène en C₂ à C₆.

8. Procédé selon la revendication 1, **caractérisé en ce que** l'on utilise, en tant que colorant réactif de formule (1) ou (2), au moins un des colorants réactifs de formules et

9. Procédé selon l'une quelconque des revendications 1 à 8, **caractérisé en ce que** l'on utilise, en tant qu'éthers de cellulose hydrosoluble non ionogène, de la méthylcellulose ou, en particulier, de l'hydroxyéthylcellulose.

10. Procédé selon l'une quelconque des revendications 1 à 8, **caractérisé en ce que** l'on utilise une encre qui contient un alginate, en particulier un alginate de sodium.

11. Procédé selon l'une quelconque des revendications 1 à 10, **caractérisé en ce que** l'on utilise une encre qui présente une viscosité de 1 à 40 mPa.s, en particulier de 10 à 30 mPa.s.

12. Procédé selon l'une quelconque des revendications 1 à 11, **caractérisé en ce que** l'on utilise une encre qui contient une substance tampon.

13. Procédé selon l'une quelconque des revendications 1 à 12, **caractérisé en ce que** l'on imprime des matières fibreuses cellulosiques, en particulier du coton ou de la viscose.

14. Encre d'impression aqueuse pour le procédé d'impression par jet d'encre, **caractérisée en ce qu'**elle contient
a) 5% à 35% en poids d'au moins un colorant réactif de formule dans laquelle R₁, R₂, R₃ et R₄ représentent, indépendamment les uns des autres, un atome d'hydrogène ou un groupe alkyle en C₁ à C₄ éventuellement substitué,
B₁ représente un élément pontant organique,
A₁ représente le radical d'un chromophore monoazoïque, polyazoïque, complexe métallo-azoïque, anthraquinone, phtalocyanine, formazan ou dioxazine contenant au moins un groupe sulfo et
A₂ a les significations indiquées pour A₁ ou représente un atome d'hydrogène ou un groupe alkyle en C₁ à C₄, phényle ou naphtyle éventuellement substitué,
ou au moins un colorant réactif de formule dans laquelle
R₅ représente un atome d'hydrogène ou un groupe alkyle en C₁ à C₄ éventuellement substitué,
X₁ représente un atome d'halogène,
A₃ représente le radical d'un chromophore monoazoïque, polyazoïque, complexe métallo-azoïque, anthraquinone, phtalocyanine, formazan ou dioxazine contenant au moins un groupe sulfo et
V est un groupe réagissant avec les fibres, de formule ou
dans laquelle
alkylène et alkylène' désignent, indépendamment l'un de l'autre, un groupe alkylène en C₁ à C₆,
arylène désigne un groupe phénylène ou naphtylène non substitué ou substitué par un groupe sulfo, carboxyle, alkyle en C₁ à C₄, alcoxy en C₁ à C₄ ou halogéno,
Z représente un groupe vinyle ou un groupe -CH₂-CH₂-U₁ et U₁ est un groupe quittant,
R représente un atome d'hydrogène, un groupe hydroxyle, sulfo, sulfato, carboxyle, cyano, un atome d'halogène, un groupe alcoxy(en C₁ à C₄)carbonyle, alcanoyloxy en C₁ à C₄, carbamoyle ou le groupe -SO₂-Z,
R₆ représente un atome d'hydrogène, un groupe alkyle en C₁ à C₄ non substitué ou substitué par un groupe hydroxyle, sulfo, sulfato, carboxyle ou cyano, ou un groupe de formule
R₇ représente un atome d'hydrogène, un groupe alkyle en C₁ à C₄ non substitué ou substitué par un groupe carboxyle, cyano, hydroxyle, sulfo ou sulfato,
E représente -O- ou -NR₈- et R₈ représente un atome d'hydrogène ou un groupe alkyle en C₁ à C₄,
W représente un groupe de formule -SO₂-NR₆-, -CONR₆ ou -NR₆CO- et R₆ a les significations indiquées ci-dessus,
et
t vaut 0 ou 1, et
b) 0,01% à 2% en poids d'un éther de cellulose non ionogène hydrosoluble ou d'un alginate.

15. Encre d'impression aqueuse selon la revendication 14, **caractérisée en ce qu'**elle contient 0,01% à 2% en poids d'un alginate.
